# EUROPÄISCHE PATENTSCHRIFT

(11) **EP 0 005 814 B1**
(45) Veröffentlichungstag und Bekanntmachung des Hinweises auf die Patenterteilung: **16.06.1982**
(21) Anmeldenummer: 79101629.8
(22) Anmeldetag: 28.05.1979
(51) Int. Cl.: C09J 7/04, E04B 2/02

(54) **Verbindungsmittel zum Verbinden von Mauersteinen, insbesondere porosierten Lochziegeln**
Means for connecting bricks especially porous perforated bricks
Moyen de liaison pour briques en particulier pour briques creuses poreuses

(30) Priorität: 31.05.1978 DE 2823795
(43) Veröffentlichungstag der Anmeldung: 12.12.1979
(73) Patentinhaber: Ziegel- und Kunststoffwerke Heinrich Oltmanns, D-2905 Edewecht/Jeddeloh 1 (DE)
(72) Erfinder: Oltmanns, Heinrich, D-2905 Edewecht/Jeddeloh 1 (DE); Flucke, Bernhard, D-2139 Sittensen (DE)
(74) Vertreter: Hauck, Hans, Dipl.-Ing.

## Beschreibung

Die Erfindung bezieht sich auf ein Verbindungsmittel zum Verbinden von Mauersteinen, insbesondere porosierten Lochziegeln, an den Lager- und/oder Stoßfugen, das von einem Trägermaterial in Form eines bandförmigen Gewebes oder Faservlieses, welches mit einem Bindemittel imprägniert ist, gebildet wird.

Das am weitesten verbreitete Mittel zum Ausfüllen von Fugen zwischen Mauersteinen ist Mörtel, ein Gemisch aus Bindemittel, Wasser und Zuschlagstoffen, wie Schlacke, Sand, Bims usw. Als Bindemittel dienen im allgemeinen Baugips mit und ohne Kalkzusatz, Baukalk mit und ohne Zementzusatz oder Zement. Der Mauermörtel muß eine vorgegebene Festigkeit aufweisen, da die Belastungen in den Lagerfugen teilweise erheblich sind. Gleichwohl muß er auch elastisch sein, um Dehn- und Schrumpfbewegungen im Mauersteinverband auszugleichen. Diese Anforderung gilt vor allen für Stoßfugen.

Für eine Reihe von Mauersteinen, insbesondere Lochsteinen, gilt der Satz, daß die Druckfestigkeit eines Verbandes höher ist als die des einzelnen Steines. Bei Hochlochsteinen, etwa porosierten Hochlochziegeln besteht jedoch Gefahr, daß infolge von Scherkräften die Stege zwischen den Löchern im Bereich der Lagerflächen reißen. Dadurch wird die Druckfestigkeit des Steines selbst sowie des Mauersteinverbandes beeinträchtigt.

Im Zusammenhang mit Gasbetonsteinen ist bereits bekanntgeworden, diese an den Lagerflächen zu schleifen und mit Hilfe von Klebmitteln miteinander zu verbinden. Eine zusätzliche Verbindung kann durch Einfüllen von Kernbeton in vertikale Kernbetonlöcher erfolgen. Ein derartiges Verfahren ist jedoch beispielsweise bei Hochlochziegeln nicht ohne weiteres anwendbar. Die auch bei einem Schleifen nicht völlig eliminierbaren Unebenheiten stehen einem wirksamen Verkleben entgegen. Im Gegensatz zur Verwendung von Mörtel hat das Verkleben von Mauersteinen aber den Vorteil, daß zum Errichten von Mauern auch ungelernte oder angelernte Kräfte eingesetzt werden können.

Aus der FR-A-53 360 ist bekannt, einen mit Mörtel getränkten Glasfaserstrang zum Verbinden von Bauelementen, wie Mauersteinen zu verwenden. Der Strang wird in Rinnen eingelegt, die in den Bauelementen vorgesehen sind. Dieses Verbindungsmittel macht von Mörtel Gebrauch und die Verwendung von besonders geformten Steinen erforderlich.

Anstelle von Mörtel als Verbindungsmittel von Mauersteinen einen zusammendrückbaren mit Kleber versehenen Schaumstoffstreifen zu verwenden, ist in der FR-A-23 72 940 beschrieben. Das Aufbringen des Klebers auf beiden Seiten des Schaumstoffbandes und das Schützen des Klebers bis zur Verwendung des Bandes mit Abziehstreifen macht diesen Mörtelersatz arbeit- und kostenaufwendig.

In der GB-A-686 808 wird von der Verwendung eines Faservlieses zwischen den einzelnen Bausteinen als Stand der Technik ausgegangen und Bänder aus Fasern, Strängen und dergleichen mit einem weichen elastischen Material, wie nicht-trocknendem Öl, synthetischen Elastomeren, getränkt, welches über lange Zeit bei Normaltemperatur elastisch bleibt, so daß beim Aufsetzen der nächsten Steinreihe auf das ausgelegte Band dieses elastisch nachgibt und die Steine gut einbettet. Der Klebeffekt solcher Elastomerer ist gering und für Hochlochziegel ist dieses Verbindungsmittel ungeeignet, da die Gefahr besteht, daß das elastische Material in die Löcher ausweicht.

Der Erfinding liegt die Aufgabe zugrunde, ein Verbindungsmittel zum Verbinden von Mauersteinen, insbesondere porosierten Hochlochziegeln anzugeben, mit dem das Aufziehen von Mauern auch von ungelernten Kräften vorgenommen werden kann. Das Verbindungsmitt01 soll eine so große Festigkeit besitzen, daß bei Hochlochziegeln eine Beschädigung der die Löcher verbindenden Stränge durch Scherkräfte vermieden wird.

Die Lösung der Aufgabe ist in den vorstehenden Ansprüchen angegeben.

Das Trägermaterial kann endlos auf einer Vorratsrolle oder dergleichen bereitgehalten und am Bau auf die gewünschten Längen geschnitten werden. Das Bindemittel wird entweder vor dem Einsatz oder nach dem Auflegen des Bandes aus faserhaltigem Material aufgetragen, indem es beispielsweise mit der Bindemittelsubstanz bestrichen wird. Dies hängt im wesentlichen von der Art des Faserbandes und des Bindemittels ab. Nach dem Aushärten muß das Faserband zusammen mit dem Bindemittel eine Lage vorgegebener Druckfestigkeit und Elastizität bilden, damit eine genügende Wandfestigkeit erreicht und die Bildung von Rissen verhindert wird. Es versteht sich, daß ein derartiges "Mörtelband" zudem eine ausreichende Wasserdichtigkeit besitzt und auch durch eine mehr oder weniger aggressive Atmosphäre nicht angegriffen oder in seinen Eigenschaften nachteilig verändert wird.

Das erfindungsgemäße Fugenband kann ein geeignetes Gewebe oder gemäß einer weiteren Ausgestaltung der Erfindung ein Wirr-, Spinn-oder Nadelvlies sein, welches durch Zusatz eines geeigneten Bindemittels die nötige Festigkeit und Elastizität bereitstellt. Weist ein derartiges Band eine ausreichende Dicke auf, können so ohne weiteres erhebliche Unebenheiten an den Lager- und Stirnflächen der Mauersteine ausgeglichen werden. Die Handhabung von derartigen Fugenbändern und Mauersteinen erfordert nunmehr keine gelernten Kräfte, sondern kann ohne weiteres auch von ungelernten oder angelernten Kräften durchgeführt werden.

Um die im Verband der Mauersteine auftretenden Kräfte aufzunehmen, sieht eine weitere Ausgestaltung der Erfindung vor, daß die Festigkeit des Bandes in seiner Ebene größer ist als quer dazu, was zum Beispiel durch Recken des Bandes in Längsrichtung erreicht werden kann. Eine große Festigkeit in der Ebene des Bandes verhindert, daß etwa bei Hochlochziegeln die zwischen den Löchern liegenden Bereiche durch Scherkräfte stark beansprucht und beschädigt werden.

Das Gewebe bzw. Vlies ist aus verrotturigsfesten Fasern hergestellt, zum Beispiel aus Glas-, Asbest-, Metall-, oder Synthesefasern, wie Polyamid- und Polyesterfasern.

Erindungsgemäß ist das Bindemittel ein bei Normaltemperatur hätendes oder ein durch entsprechende Dosierung des Härters kalthärtendes duroplastisches Harz. Geeignete Harze sind zum Beispiel Polyester, Epoxide, Isocyanatharze, die jeweils geeigneten Härter sind bekannt; als Beispiele seien erwähnt Peroxide, tertiäre Amine, Metalloxide.

Wenn das Bindemittel nach dem Auslegen des Faserbandes aufgetragen wird, können Härter und Beschleuniger unmittelbar vor dem Auftrag in das Harz eingemischt werden. Das Band kann aber auch schon vor dem Auslegen mit dem Harz getränkt werden, da erfindungsgemäß Härter und ggf. Beschleuniger mikroverkapselt eingearbeitet sind, d.h. in Form kleiner Teilchen, die von einem schützenden Polymerfilm eingeschlossen sind, so daß sie ihre Funktion nicht ausüben können und vorzeitiges Härten vermieden wird. Die Technik des Mikroverkapselns mit filmbildenden Polymeren ist bekannt und wird bereits auf den Verschiedensten Gebieten angewandt. Härter und Beschleuniger können jeder für sich oder gemeinsam verkapselt sein. Ein derart getränktes Fugenband läßt sich lange lagern, so daß die Tränkung unmittelbar nach der Bandherstellung erfolgen und die getränkte Bahn gelagert und zum Verstand kommen kann. Die Härtungsreaktion wird erst unmittelbar vor oder während der Verarbeitung des Fugenbandes durch Zerstörung der Kapseln ausgelöst. Da die Mikrokapseln durch mechanische Belastung, insbesondere Druck zerstört werden, kann das getränkte Band zum Beispiel vor dem Auslegen über eine Stachel- oder Scheibenwalze geführt werden, die mit einer großen örtlichen Flächenpressung die Kapseln zum Platzen bringt, so daß der Härter und ggf. der Beschleuniger frei werden und die Reaktion eintreten kann. Man kann auch einen kammförmigen Spachtel oder eine Rolle über die bereits ausgelegte Bahn unter leichtem Druck hinwegführen oder eine andere geeignete Technik anwenden.

Bei dem dür die Lagerfugen bestimmten Band kann, wenn gewünscht, gänzlich auf eine separate Zerstörung der Kapseln verzichtet werden, da der Druck des Mauerwerks ausreicht, die Kapseln zu zerstören.

Nach einem weiteren Lösungsvorschlag der Erfindung ist das Trägermaterial ein hydrophiles. Polymer, z.B. ein Polyvinylpyrrolidon, das mit einem herkömmlichen hydraulischen Bindemittel und einem üblichen Mörtelbenetzungsmittel in Bandform gepreßt ist. Das Polymer wird in einer Menge von etwa 0,5 bis 8 Gew.-% bezogen auf das Gewicht des fertigen Verbindungsmittels eingesetzt. Ihm wird eine kleine Menge irgendeines der für Mörtelmischungen bekannten Benetzungsmittel eingearbeitet. Zur Verbesserung der bauphysikalischen Eigenschaften können kurze Fasern zugesetzt sein.

Eine vorgegebene Menge eines Gemisches aus Trockenfertigmörtel, hydrophilem Polymer, etwa 0,5 bis 4 Gew.-%, und Benetzungsmittel wird entsprechend der Länge und Breite der zu vermauernden Ziegel verpreßt. Vorzugsweise wird ein Faservlies mit verpreßt, wodurch die statische Festigkeit des Verbindungs-Mittels noch erhöht wird. Eine weitere Erhöhung der Festigkeit erreicht man, wenn man zusätzlich noch kleine Fasern mit einmischt. Die einzelnen Elemente des Mörtelbandes können durch einen Klappmechanismus aufeinander oder nebeneinander' gestapelt werden. Ein Verbindungsmittel aus Trockenmörtel, etwa 4 bis 8 Gew.-% hydrophilem Polymer und vorzugsweise einem Faservlies ist so elastisch, daß es sich ohne Gefahr des Brechens oder Reißens auf eine Vorratsrolle aufwickeln läßt. Auch in einem solchen Verbindungsmittelband können zusätzlich noch Kurzfasern eingelagert sein.

Besonders vorteilhaft ist die Anwendung der Erfindung bei an den- Lagerflächen geschliffene Mauersteine, insbesondere Hochlochziegeln. Hierbei kann mit einem verhältnismäßig dünnen Band gearbeitet werden, da keine großen Unterschiede in der Höhe der Lagerfugen auszugleichen sind. Für die Stoßfugen, bei denen keine erheblichen Belastungen auftreten, könnte das Band dicker und auch elastischer sein. Auch die Materialzusammensetzung eines Fugenbandes für die Stoßfugen kann einfacher sein, weil eine Druckbelastung entfällt. Theoretisch wäre auch das Schleifen der Stirnseiten derartiger Steine möglich, dies würde jedoch bedeuten, daß viel Masse weggeschliffen werden muß. Mit Hilfe eines verhältnismäßig dicken und elastichen Fugenbandes können größere Unebenheiten kompensiert und auch Spannungen ausgeglichen werden, die am ehesten in den Stoßfugen auftreten und zu Rissen führen.

Die Erfindung wird nun an bevorzugten Ausführungsformen anhand der beigefügten Figuren nochmals erläutert, von denen zeigen:
' Fig. 1 perspektivisch einen Teil eines Mauersteinverbandes nach der Erfindung,
Fig. 2 eine Frontansicht auf einen Teil eines Mauersteinverbundes nach der Erfindung, bei der das Fugenband auf besonders einfache Weise verlegt ist.

Porosierte Hochlochziegel 10 sind in einem Läuferverband angeordnet. Die Hochlochziegel 10 sind herkömmlicher Art und bestehen beispielsweise aus mit Polystyrolkügelchen porosiertem Ziegelmaterial. Auch die Abmessungen der Steine 10 sind normgemäß. In den Lagerfugen 11 sind Bänder 12 aus einem geeigneten Vlies vorgegebener Festigkeit angeordnet, welche zuvor mit einem Bindemittel, beispielsweise einem kalthärtenden Duroplast, dem der Härter mikroverkapselt eingearbeitet ist, getränkt werden. Das Tränken kann vor dem Auflegen auf die Lagerflächen erfolgen oder danach, indem das Band 12 mit dem Bindemittel bestrichen wird. Nach dem Aushärten bildet das Band 12 einen in gewünschter Weise verbindenden, ausreichend druckfesten und elastischen "Kitt" zwischen den Steinen 10.

Zwischen die Stoßfugen 13 sind kurze Abschnitte eines Bandes 14 eingesetzt, die aus einfacherem Vlies oder textilem Gewebe bestehen, da sie kaum Druckkräften ausgesetzt sind. Sie können außerdem dicker als das Band 12 sein. Dies ist insbesondere dann der Fall, wenn die Lagerflächen der Steine 10 geschliffen sind und das Band 12 entsprechend dünn ausgebildet ist. Die Bänder 14 werden mit dem gleichen Bindemittel wie die Bänder 12 oder mit einem anderen geeigneten Bindemittel versetzt, um ebenfalls eine "Verkittung" der Steine 10 in gewünschter Weise zu erzielen.

Eine einfachere Verlegung des Bandes wird nun anhand der Fig. 2 erläutert. Hierbei wird ein bereits mit, Härter und ggf. Beschleuniger mikroverkapselt enthaltendem, Bindemittel getränktes Band verwendet. Von der Vorratsrolle wird eine Bandlänge 15 abgerollt, auf dem Fundament, auf dem die Mauer errichtet werden soll, ausgelegt und von der Vorratsrolle abgetrennt. Dann werden die Mauersteinschichten gesetzt, wobei laufend weiteres Band 15' vom Vorrat abgerollt und mit dem Aufsetzen der porosierten Hochlochziegel so verlegt, daß jeder Ziegel 10 von drei Seiten (zwei Stoß- und eine Lagerfuge) vom Band 15' eingehüllt wird. Wie in Fig. 2 zu erkennen, liegt bei einer so errichteten Mauer in der untersten Schicht jeder zweite Ziegel direkt auf dem Grundband 15 auf, während der jeweils nächste Ziegel auf dem zweiten, beim Setzen der Mauer ausgelegten Band 15' aufliegt. Oder anders ausgedrückt, jeder zweite Ziegel wird bei Errichten der Mauer in das gerade ausgerollte Band 15' hineingesetzt, während beim jeweils folgenden Ziegel das Band 15' über seine nach oben weisende Fläche gezogen wird. In der fertig gesetzten Mauer ist jedoch jeder Hochlochziegel von allen vier Seiten von dem Band 15 bzw. 15' umgeben.

Da die Stoßfugen nicht druckbelastet sind, wird das Band vor dem auslegen einer mechanischen Behandlung unterzogen, zum Beispiel über eine Scheibenwalze geführt, so daß die Mikrokapsein, die den Härter und ggf. Beschleuniger einschließen, geplatzt sind, wenn das Band ausgelegt wird.

Wenn die Erfindung auch im Zusammenhang mit porosierten Hochlochziegeln beschrieben wurde, so ist sie naturgemäß hierauf nicht beschränkt und kann in vorteilhafter Weise insbesondere für andere Hochlochsteine und ähnliche Mauersteine Anwendung finden.

## Patentansprüche

1. Verbindungsmittel zum Verbinden von Mauersteinen, insbesondere porosierten Lochziegeln, an den Lager- und/oder Stoßfugen, das von einem Trägermaterial in Form eines bandförmigen Gewebes oder Faservlieses, welches mit einem Bindemittel imprägniert ist, gebildet wird, dadurch gekennzeichnet, daß das Bindemittel ein durch entsprechende Dosierung des Härters und gegebenenfalls Beschleunigers kalthärtendes duroplastisches Harz ist, in das der Härter und der Beschleuniger mikroverkapselt eingemischt sind.

2. Verbindungsmittel nach einem der Ansprüche 1 und 2, dadurch gekennzeichnet, daß das duroplastische Harz ein Polyester-, Epoxid- oder Polyurethan-Harz ist.

3. Verbindungsmittel nach einem der vorhergehenden Ansprüche, dadurch gekennzeichnet, daß das Faservlies aus Glas-, Asbest-, Metall-oder Synthesefasern besteht.

4. Verbindungsmittel nach einem der vorhergehenden Ansprüche, dadurch gekennzeichnet, daß das Band (14) für die Stoßfugen (13) dicker ist als das Band (12) für die Lagerfugen (11).

5. Verbindungsmittel zum Verbinden von Mauersteinen, insbesondere porosierten Lochziegeln, an den Lager- und/oder Stoßfugen, das von einem Trägermaterial und einem Bindemittel gebildet wird, dadurch gekennzeichnet, daß das Trägermaterial ein hydrophiles Polymer ist, das mit einem herkömmlichen hydraulischen Bindemittel und einem üblichen Mörtelbenetzungsmittel in Bandform gepresst ist.

6. Verbindungsmittel nach Anspruch 5, , dadurch gekennzeichnet, daß das hydrophile Polymer Polyvinylpyrrolidon ist.

7. Verbindungsmittel nach einem der Ansprüche 5 und 6, dadurch gekennzeichnet, daß das hydrophile Polymer in einer Menge von etwa 0,5 bis 8 Gew.-%, bezogen auf das fertige Verbindungsmittel, vorliegt.

8. Verbindungsmittel nach einem der Ansprüche 5 bis 7, dadurch gekennzeichnet, daß es zusätzlich zu dem hydrophilen Polymer ein Wirr-, Spinn- oder Nadelvlies und/oder Glas-, Asbest- oder Synthesefasern aufweist.

9. Verbindungsmittel nach einem der Ansprüche 5 bis 8, dadurch gekennzeichnet, daß es das hydrophile Polymer in einer Menge von 4 bis 8 Gew.-% enthält.

10. Verbindungsmittel nach einem der Ansprüche 1 bis 9, dadurch gekennzeichnet, daß die Festigkeit des Bandes (12, 14, 15) in einer Ebene größer ist als quer dazu.

11. Verbindungsmittel nach einem der Ansprüche 1 bis 10, gekennzeichnet durch eine Anwendung auf an den Lagerflächen geschliffene Steine, insbesondere Hochlochziegel (10).

## Revendications

1. Moyen pour réunir des pierres à bâtir, notamment des briques perforées et poreuses, au niveau de leurs joints horizontaux et/ou verticaux, ce moyen étant constitué par un substrat formé par une bande de tissu ou d'un matériau fibreux, qui est imprégnée avec un liant, et étant caractérisé en ce que le liant est une résine thermodurcissable, durcissant à froid grâce à un dosage approprié du durcisseur et éventuellement d'un accélérateur, le durcisseur et l'accé- léateur étant mélangés en microcapsules dans ladite résine.

2. Moyen selon la revendication 1, caractérisé en ce que la résine thermoplastique est une résine polyester, une résine époxyde ou une résine polyuréthane.

3. Moyen selon l'une des revendications précédentes, caractérisé en ce que le matériau fibreux est constitué par des fibres de verre, des fibres d'amiante, des fibres métalliques ou des fibres synthétiques.

4. Moyen selon l'une des revendications précédentes, caractérisé en ce que la bande (14) pour les joints verticaux (13) est plus épaisse que la bande (12) pour les joints horizontaux (11).

5. Moyen pour réunir des pierres à bâtir, notamment des briques perforées et poreuses, au niveau des joints horizontaux et/ou verticaux, ce moyen étant formé par un substrat et un liant, et étant caractérisé en ce que le substrat est un polymère hydrophile, qui est pressé en forme de bande avec un liant hydraulique usuel et un agent mouillant pour mortier, également usuel.

6. Moyen selon la revendication 5, caractérisé en ce que le polymère hydrophile est de la polyvinyle pyrrolidone.

7. Moyen selon les revendications 5 et 6, caractérisé en ce que le polymère hydrophile est présent en une quantité allant d'environ 0,5 à 8 % en poids, rapportée au moyen prêt à l'emploi.

8. Moyen selon l'une des revendications 5 à 7, caractérisé en ce qu'il comporte, en plus du polymère hydrophile, un matériau à fibres emmêlées, un matériau filé ou un matériau aiguilleté, et/ou des fibres de verre, des fibres d'amiante ou des fibres synthétiques.

9. Moyen selon l'une des revendications 5 à 8, caractérisé en ce qu'il contient le polymère hydrophile en une quantité allant de 4 à 8 % en poids.

10. Moyen selon l'une des revendications 1 à 9, caractérisé en ce que la résistance de la bande (12, 14, 15) dans un plan est supérieure à ce qu'elle est transversalement à ce plan.

11. Moyen selon l'une des revendications 1 à 10, caractérisé par son application sur des pierres, notamment des briques perforées (10), polies sur leurs surfaces horizontales.

## Claims

1. A means of connection for connecting bricks, especially apertured bricks having pores formed therein, at the supporting and/or abutting joints thereof, said connecting means being formed by a carrier material in the form of a strip-shaped fabric or fiber fleece impregnated with a bonding agent, characterized in that the bonding agent is a duroplastic resin cold-hardening owing to a corresponding dosing of the hardening agent and, if desired or required, the accelerator, and having the hardening agent and the accelerator micro- encapsulatedly incorporated therein by admixture.

2. A means of connection according to claim 1, characterized in that the duroplastic resin is a polyester, epoxide or polyurethane resin.

3. A means of connection according to any one of the preceding claims, characterized in that the fiber fleece consists of.glass, asbestos, metal or synthetic fibers.

4. A means of connection according to any one of the preceding claims, characterized in that the strip (14) for the abutting joints (13) is thicker than the strip (12) for the supporting joints (11).

5. A means of connection for connecting bricks, especially apertured bricks having pores formed therein, at the supporting and/or abutting joints, said means being formed of a carrier material and a bonding agent, characterized in that the carrier material is a hydrophilic polymer which is pressed into the shape of a strip together with a conventional hydraulic bonding agent and a usual mortar wetting agent.

6. A means of connection according to claim 8, characterized in that the hydrophilic polymer is polyvinyl-pyrrolidone.

7. A means of connection according to any one of the claims 5 and 6, characterized in that the hydrophilic polymer is present in an amount of from about 0.5 to 8 weight per cent calculated on the finished means of connection.

8. A means of connection according to any one of the claims 5 to 7, characterized in that it comprises a tangled, spun or needle fleece and/or a glass, asbestos or synthetic fiber fleece in addition to the hydrophilic polymer.

9. A means of connection according to any one of the claims 5 to 8, characterized in that it comprises the hydrophilic polymer in an amount of from 4 to 8 weight per cent.

10. A means of connection according to any one of the claims 1 to 9, characterized in that the strength of the strip (12, 14, 15) is greater in one plane than transverse thereto.

11. A means of connection according to any one of the claims 1 to 10, characterized by an application to bricks which are ground at the supporting surfaces, especially apertured bricks having vertically extending apertures.
